# FASCICULE DE BREVET EUROPEEN

(11) **EP 0 406 047 B1**
(45) Date de publication et mention de la délivrance du brevet: **16.08.1995**
(21) Numéro de dépôt: 90401645.8
(22) Date de dépôt: 14.06.1990
(51) Int. Cl.: C21D 1/76, C21D 3/04, C22F 1/02

(54) **Procédé de traitement thermique de metaux**
Verfahren zum Wärmebehandeln von Metallen
Process for heat-treating of metals

(30) Priorité: 30.06.1989 FR 8908786
(43) Date de publication de la demande: 02.01.1991
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Rancon, Yannick, F-78140 Velizy (FR); Duchateau, Eric, F-78000 Versailles (FR)
(74) Mandataire: Le Moenner, Gabriel

(56) Documents cités:
- EP-A- 0 027 649
- DE-B- 1 063 624
- DE-C- 1 110 675
- FR-A- 2 438 687
- GB-A- 671 421
- GB-A- 2 018 299
- US-A- 3 950 192
- PATENT ABSTRACTS OF JAPAN, vol. 13, no. 156 (C-585)[3504], 14 avril 1989;& JP-A-63 310 915 (DAIDO STEEL) 19-12-1988
- ADVANCED MATERIALS & PROCESSES, vol. 134, no.3, septembre 1988, pages 100-107; W.C. QUANTZ: "Stealing nitrogen from the air"
- J. HEAT TREATING, vol. 2, no. 1, 1981, pages 35-42; M. KOSTELITZ et al.: "Heattreating processes with nitrogen and methanol-based atmospheres"
- METAL SCIENCE & HEAT TREATMENT, vol. 30,nos. 5-6, mai-juin 1988, pages 408-414; N.A. TITOV: "Carbon potential andcomposition of a neutral controlled atmosphere produced from methane and anitrogen-oxygen mixture"

## Description

L'invention concerne le traitement thermique de métaux dans un four continu par passage continu de pièces métalliques longitudinalement dans une zone de traitement allongée sous atmosphère contrôlée présentant une partie amont à température élevée où ladite atmosphère contrôlée comprend de l'azote et des espèces chimiques réductrices, notamment de l'hydrogène, éventuellement du monoxyde de carbone et une partie aval de refroidissement sous atmosphère formée essentiellement par admission d'azote.

Ce type d'atmosphère contrôlée qui est essentiellement utilisée pour le recuit de pièces métalliques est jusqu'à maintenant produit de la façon suivante :
- soit on utilise un générateur exothermique assurant la combustion incomplète d'un hydrocarbure et de l'air et délivrant des gaz de combustion qui, après épuration éventuelle, contiennent de l'hydrogène et du monoxyde de carbone à des teneurs qui dépendent du rapport air/hydrocarbure admis dans le générateur. A titre d'exemple, une telle atmosphère exothermique peut contenir 5 à 10 % de monoxyde de carbone et 6 à 12 % d'hydrogène ;
- soit on réalise une atmosphère synthétique à partir de gaz industriels purs tels que l'azote et l'hydrogène. L'azote est produit par distillation cryogénique de l'air et contient très peu d'impuretés ; par exemple le total des impuretés vapeur d'eau et oxygène est généralement inférieur à 10 vpm. On adjoint à cet azote très pur de l'hydrogène, ou un hydrocarbure, ou de l'hydrogène et un hydrocarbure, ou du méthanol de façon à produire une atmosphère réductrice et le cas échéant non décarburante pour traiter les pièces métalliques.

Cette seconde façon de faire a l'avantage de maîtriser complètement la qualité de l'atmosphère de traitement mais présente l'inconvéninent de mettre en oeuvre de l'azote cryogénique qui est relativement onéreux et donc peu adapté à une utilisation dans des fours continus généralement non-étanches. C'est la raison pour laquelle on a été conduit à tenter de réduire les débits de gaz admis en créant notamment en sortie de la zone de refroidissement un tampon d'azote qui permet d'éviter toute remontée d'air au travers de la zone de refroidissement assurant ainsi une réduction significative du débit global admis. Malgré cette réduction de débit global importante, il s'est avéré que les gaz industriellement purs sont encore loin d'être économiquement attractifs par rapport aux gaz produits par un générateur exothermique.

C'est la raison pour laquelle, dans certaines applications où cela s'est avéré possible, on a proposé de remplacer l'azote cryogénique par de l'azote produit par séparation d'air selon les techniques d'adsorption ou de perméation sélective qui, dans certaines conditions de production, conduisent à des coûts nettement réduits par rapport à l'azote cryogénique au détriment cependant de l'impureté oxygène puisque l'azote produit par adsorption contient usuellement une teneur résiduelle en oxygène de 0,5 % à 5 % alors que la teneur résiduelle en oxygène de l'azote produit par perméation dépasse généralement 3 % et peut aller jusqu'à 10 %.

Cette impureté oxygène rend très difficile l'utilisation directe de cet azote brut pour élaborer une atmosphère de traitement thermique convenable. En pratique, on a proposé l'azote produit selon le procédé de perméation sélective uniquement pour la production d'amosphères réalisées à partir d'azote et de méthanol, comme cela est décrit dans l'article "Heat treating processes with nitrogen and methanol based atmosphere" M. KOSTELITZ and al. dans "Journal of Heat trating" volume 2 n°1 - 35 et dans les documents US-A-4279406 et EP-A-0213011 au nom de la demanderesse. Une telle atmosphère réalisée à partir d'azote à teneur résiduelle en oxygène et de méthanol peut en effet être utilisée théoriquement dans différentes applications, à savoir le chauffage avant trempe, la carbonitruration et la cémentation d'acier. Mais ce n'est que dans ce dernier domaine que l'utilisation d'azote à teneur résiduelle en oxygène a reçu une utilisation industrielle et cela du fait de la température élevée que la cémentation implique, de l'ordre de 900°C, cette température favorisant la réaction de l'oxygène résiduel véhiculé par l'azote avec les espèces chimiques de type hydrocarbures admis simultanément pour former l'atmosphère de base.

On a bien envisagé de purifier l'azote à teneur résiduelle en oxygène produit par adsorption ou perméation en faisant réagir par voie catalytique l'oxygène avec un apport correspondant d'hydrogène suffisant pour assurer l'élimination complète de tout oxygène, mais ce procédé relativement onéreux conduit à un coût de production voisin de l'azote cryogénique, ce qui défavorise cette forme d'élaboration d'azote pur, d'autant plus que la production d'azote par adsorption ou perméation ne présente pas les avantages de souplesse et de simplicité de la production de l'azote cryogénique.

La présente invention vise un procédé de traitement thermique de métaux dans un four continu qui permet de réduire substantiellement le coût de l'atmosphère de traitement tout en assurant les qualités requises de ladite atmosphère qui doit être dépourvue d'oxygène aussi bien dans la zone de traitement à haute température que dans la zone de refroidissement et ce procédé selon l'invention est caractérisé en ce que, dans la partie amont à température élevée, l'azote de constitution de l'atmosphère de traitement est fourni par admission d'azote à teneur résiduelle en oxygène ne dépassant pas 5 %, et de préférence supérieure à 0,5 %, élaboré par séparation d'air selon les techniques de perméation ou d'adsorption, en ce que les espèces réductrices dans ladite atmosphère de traitement sont à tout moment présentes en teneurs au moins suffisantes pour éliminer l'oxygène ainsi admis avec l'azote, tandis que l'azote admis en partie aval de refroidissement, avec un débit inférieur au débit d'azote admis à la partie amont à température élevée, est du type élaboré préalablement à l'admission à teneur en oxygène pratiquement nulle.

Ainsi, dans la zone a haute température, en adjoignant ou en créant in situ en quantités suffisantes des espèces réductrices telles que l'hydrogène et le monoxyde de carbone, on assure l'élimination quasi-instantanée et quasi-complète de l'oxygène admis avec l'azote par transformation en vapeur d'eau et en gaz carbonique, tout en maintenant, si besoin est, une teneur suffisante en les dites espèces réductrices pour que les rapports H₂/H₂O et CO/CO₂ restent dans les limites convenables à la fois pour assurer l'effet de traitement requis sans pour autant provoquer l'oxydation des pièces en cours de traitement. Au contraire, dans la zone de refroidissement, où la température est nettement plus faible et en tout cas insuffisante pour assurer la réaction immédiate entre l'oxygène résiduel véhiculé par l'azote et les espèces réductrices éventuellement présentes, on utilise de l'azote industriellement pur, c'est-à-dire de l'azote à teneur en oxygène pratiquement nulle, qui cependant ne représente qu'in débit compris entre 2 % et 30 %, du préférence entre 2 et 25 %, du débit gazeux total admis dans la zone de traitement. Ainsi, l'admission d'un faible débit d'azote désoxygéné en zone froide du four permet de prévenir les rentrées d'air et l'emploi d'azote moins pur en zone chaude permet de réduire les coûts d'exploitation sans diminution des performances.

Selon une forme de mise en oeuvre, l'azote admis en partie aval de la zone de refroidissement est élaboré selon la technique de séparation d'air par distillation cryogénique.

Selon une autre forme de mise en oeuvre, l'azote admis en partie aval de la zone de refroidissement est élaboré selon la technique de séparation d'air par perméation ou adsorption produisant un azote brut à teneur résiduelle en oxygène, que l'on élimine par réaction catalytique avec un apport d'hydrogène en quantité au moins suffisante pour assurer l'élimination de l'oxygène résiduel.

L'invention vise également l'application du procédé au recuit de pièces métalliques.

L'invention sera maintenant illustrée par les exemples d'application suivants :

### Premier exemple : Recuit de tubes d'acier à basse teneur en carbone (≦ 0,3 %)

Dans un four continu formant une zone allongée de traitement thermique, on admet un débit total de gaz de 120 m³/h qui se décompose de la façon suivante :
- on admet, au niveau de la zone chaude, à température de l'ordre de 900°C, 108 m³/h (90 % du débit total) d'un mélange constitué de 76 m³/h d'azote à teneur résiduelle en oxygène de 0,5 % et de 18,8 l/h de méthanol qui, par craquage dans le four, donne environ 21,3 m³/h d'hydrogène et 10,7 m³/h de monoxyde de carbone ; l'oxygène se combine immédiatement aux espèces réductrices pour former de la vapeur d'eau et du gaz carbonique. Des mesures effectuées au niveau de la zone chaude du four ont permis de constater les teneurs suivantes dans l'atmosphère de traitement :
   . H₂ = 19,5 %
   . CO₂ = 0,3 %
   . CO = 9,5 %
   . H₂O = 0,6 %
   . O₂ < 5 vpm
Les rapports H₂/H₂O et CO/CO₂ sont tels que l'atmosphère de traitement n'est pas oxydante vis à vis du métal.
- on admet, à l'extrémité aval de la zone de refroidissement, afin de prévenir toute entrée d'air, 12 m³/h (10 % du débit total) constitués d'azote produit par distillation cryogénique à teneur en oxygène inférieure à 10 vpm.

### Deuxième exemple : Recuit décarburant de tôles magnétiques

Un tel recuit est ici effectué dans un four continu à une température de l'ordre de 800°C.

On admet un débit total dans le four de 100 m³/h, qui se décompose de la façon suivante :
- on admet au niveau de la zone chaude, 85 m³/h (85 % du débit total) d'un mélange constitué de 68 m³/h d'azote à teneur résiduelle en oxygène de 3 % et de 10 litre/heure de méthanol qui, par craquage dans le four, produisent environ 11,3 m³/h d'hydrogène et 5,7 m³/h de monoxyde de carbone. L'oxygène résiduel se combine immédiatement aux espèces réductrices pour former de la vapeur d'eau et du gaz carbonique qui sont les agents décarburants des tôles magnétiques. Des mesures effectuées au niveau de la zone chaude du four ont permis de vérifier que la teneur en vapeur d'eau est suffisante pour assurer une décarburation du métal et que les rapports H₂/H₂O et CO/CO₂ restent suffisants pour protéger le métal contre toute oxydation en zone chaude, ce qui entraverait la décarburation.
   Valeurs mesurées :
   . H₂ = 9,5 %
   . CO = 5,0 %
   . H₂ = 3,5 %
   . CO₂ = 1,5 %
   . O₂ < 5 vpm
- on admet, au niveau de la zone de refroidissement, 15 m³/h (15 % du débit total) d'azote cryogénique, ce qui permet d'obtenir un recuit décarburant sans bleuissement. Le fait d'utiliser de l'azote cryogénique prévient toute oxydation du fer constituant les tôles magnétiques, cet azote cryogénique ayant pour rôle essentiel de former un tampon à la sortie du four.

Le cas échéant, de la vapeur d'eau peut être ajoutée en zone de refroidissement pour obtenir, au contraire, un bleuissement des pièces.

### Troisième exemple : Recuit de tubes de cuivre

Le recuit de tubes de cuivre s'effectue ici dans un four continu à une température de l'ordre de 650°C.

On admet dans le four un débit total de 180 m³/h qui se décompose de la façon suivante :
- on admet, en zone chaude, 170 m³/h (95 % du débit total) d'un mélange constitué de 165 m³/h d'azote à teneur résiduelle en oxygène de 0,5 % et de 5 m³/h d'hydrogène. Par réaction avec l'oxygène du four, il se forme environ 1,7 m³/h de vapeur d'eau, alors qu'il subsiste environ 3,3 m³/h d'hydrogène. De cette façon, on élimine quasi instantanément l'oxygène afin de ne pas oxyder le cuivre. La présence de vapeur d'eau n'a pas d'effet néfaste compte tenu de la teneur en hydrogène.
- on admet, en zone de refroidissement, 10 m³/h (5 % du débit total) d'un mélange d'azote, de vapeur d'eau et d'hydrogène, obtenu en ajoutant à de l'azote brut de perméation ou d'adsorption présentant une teneur résiduelle en oxygène de 0,5 %, de l'hydrogène en quantité au moins suffisante pour assurer l'élimination de l'oxygène par réaction catalytique.

### Quatrième exemple : Recuit de pièces de bronze à 500°C

On applique des conditions identique à l'exemple n° 3.

## Revendications

1. Procédé de traitement thermique de métaux par passage continu de pièces métalliques longitudinalement dans une zone de traitement allongée sous atmosphère contrôlée présentant une partie amont à température élevée où ladite atmosphère contrôlée comprend de l'azote et des espèces chimiques réductrices, notamment de l'hydrogène, éventuellement du monoxyde de carbone, et une partie aval de refroidissement sous atmosphère formée essentiellement par admission d'azote, caractérisé en ce que, dans la partie amont à température élevée, l'azote de constitution de l'atmosphère est fourni par admission d'azote obtenu par séparation d'air selon les techniques de perméation ou adsorption à teneur résiduelle en oxygène ne dépassant pas 5 %, lesdites espèces réductrices étant à tout moment présentes en teneurs au moins suffisantes pour éliminer l'oxygène ainsi admis avec l'azote, et en ce que l'azote admis en partie aval de refroidissement, avec un débit inférieur au débit de l'azote admis à la partie amont à température élevée, est du type élaboré préalablement à l'admission à teneur en oxygène pratiquement nulle.

2. Procédé de traitement thermique de métaux selon la revendication 1, caractérisé en ce que la teneur résiduelle en oxygène de l'azote de constitution de l'atmosphère de la partie amont à température élevée est supérieure à 0,5 %.

3. Procédé de traitement thermique de métaux selon la revendication 1 ou 2, caractérisé en ce que l'azote admis en partie aval de refroidissement est élaboré selon la technique de séparation d'air par distillation cryogénique.

4. Procédé de traitement thermique de métaux selon la revendication 1 ou 2, caractérisé en ce que l'azote admis en partie aval de refroidissement est élaboré selon la technique de séparation d'air par perméation ou adsorption produisant un azote brut à teneur résiduelle en oxygène, que l'on élimine par réaction catalytique avec un apport d'hydrogène en quantité au moins suffisante pour assurer l'élimination de l'oxygène résiduel.

5. Procédé de traitement thermique de métaux selon l'une quelconque des revendications 1 à 4, caractérisé en ce que le débit d'azote admis en partie aval de refroidissement de la zone de traitement est compris entre 2 % et 25 % du débit gazeux total admis dans ladite zone de traitement.

6. Application du procédé de traitement thermique de métaux selon l'une quelconque des revendications 1 à 5 au recuit de pièces métalliques.

7. Application du procédé de traitement thermique de métaux selon la revendication 6 au recuit de pièces d'acier avec, dans la partie amont de la zone de traitement, qui est à température élevée, admission d'azote à teneur résiduelle en oxygène et de méthanol produisant, par craquage, de l'hydrogène et du monoxyde de carbone, le tout de façon que l'atmosphère de traitement de recuit présente des rapports des teneurs H₂/H₂O et teneurs CO/CO₂ assurant à ladite atmosphère de traitement son caractère réducteur.

8. Application du procédé de traitement thermique de métaux selon la revendication 6 au recuit décarburant de pièces magnétiques avec, dans la partie amont de la zone de traitement, qui est à température élevée, admission d'azote à teneur résiduelle en oxygène fournissant, par réaction avec les espèces réductrices, de la vapeur d'eau et du dioxyde de carbone en teneurs suffisantes pour assurer la décarburation, alors que les rapports des teneurs H₂/H₂O et CO/CO₂ restent suffisants pour éviter toute oxydation du métal dans ladite partie amont à température élevée.

9. Application du procédé de traitement thermique de métaux selon la revendication 6 au recuit de pièces de cuivre ou bronze à une température comprise entre 350°C et 700°C avec admission d'azote à teneur résiduelle en oxygène et d'hydrogène dans la partie à température élevée de la zone de traitement.

## Claims

1. A method for the heat treatment of metals by continuously passing metal components longitudinally through an elongate treatment zone under a controlled atmosphere having an upstream high-temperature portion where this controlled atmosphere comprises nitrogen and chemical reducing species, in particular hydrogen and possibly carbon monoxide, and a downstream cooling portion under an atmosphere formed substantially by a supply of nitrogen, characterised in that, in the upstream high-temperature portion, the nitrogen forming the atmosphere is provided by supplying nitrogen obtained by air separation using permeation or adsorption techniques with a residual oxygen content of no more than 5%, the reducing species being present at all times in quantities at least sufficient to eliminate the oxygen supplied in this way with the nitrogen, and in that the nitrogen supplied to the downstream cooling portion, at a rate of flow which is lower than that of the nitrogen supplied to the upstream high-temperature portion, is of the type processed prior to supply and has an oxygen content which is practically zero.

2. A method for the heat treatment of metals as claimed in claim 1, characterised in that the residual oxygen content of the nitrogen forming the atmosphere of the upstream high-temperature portion is greater than 0.5%.

3. A method for the heat treatment of metals as claimed in claim 1 or 2, characterised in that the nitrogen supplied to the downstream cooling portion is processed using the technique of air separation by cryogenic distillation.

4. A method for the heat treatment of metals as claimed in claim 1 or 2, characterised in that the nitrogen supplied to the downstream cooling portion is processed using the technique of air separation by permeation or adsorption producing crude nitrogen with a residual oxygen content that is eliminated by catalytic reaction with a supply of hydrogen in a quantity at least sufficient to ensure that the residual oxygen is eliminated.

5. A method for the heat treatment of metals as claimed in any one of claims 1 to 4, characterised in that the flow of nitrogen supplied to the downstream cooling portion of the treatment zone is between 2% and 25% of the overall gas flow supplied to the treatment zone.

6. Application of the method for the heat treatment of metals as claimed in any one of claims 1 to 5 to the annealing of metal components.

7. Application of the method for the heat treatment of metals as claimed in claim 6 to the annealing of steel components with a supply, in the upstream portion of the treatment zone which is at high temperature, of nitrogen with a residual content of oxygen and methanol producing, by cracking, hydrogen and carbon monoxide such that the annealing treatment atmosphere has H₂/H₂0 and CO/CO₂ content ratios providing this treatment atmosphere with its reducing nature.

8. Application of the method for the heat treatment of metals as claimed in claim 6 to the decarburization annealing of magnetic components with a supply, in the upstream portion of the treatment zone which is at high temperature, of nitrogen with a residual oxygen content providing, by reaction with the reducing species, water vapour and carbon dioxide in quantities sufficient to ensure decarburization, while the H₂/H₂0 and CO/CO₂ content ratios remain sufficient to prevent any oxidation of the metal in this upstream high-temperature portion.

9. Application of the method for the heat treatment of metals as claimed in claim 6 to the annealing of copper or bronze components at a temperature of between 350°C and 700°C with a supply of nitrogen with a residual content of oxygen and hydrogen to the upstream high-temperature portion of the treatment zone.

## Patentansprüche

1. Verfahren zur thermischen Behandlung von Metallen durch kontinuierliches Hindurchführen von Metallteilen durch eine längliche Behandlungszone mit einer kontrollierten Atmosphäre, mit einem stromaufseitigen Abschnitt hoher Temperatur, in welchem die kontrollierte Atmosphäre Stickstoff und reduzierende chemische Stoffe, insbesondere Wasserstoff, gegebenenfalls Kohlenmonoxid, aufweist, und einem stromabseitigen Kühlabschnitt mit einer Atmosphäre, welche im wesentlichen durch Einleiten von Stickstoff gebildet wird, dadurch gekennzeichnet, daß in dem stromaufseitigen Abschnitt hoher Temperatur der die Atmosphäre bildende Stickstoff durch Einleiten von auf dem Wege der Luftzerlegung mittels Permeations- oder Adsorptionstechnik gewonnenem Stickstoff mit einem Restgehalt an Sauerstoff von weniger als 5 % geliefert wird, wobei die reduzierenden Stoffe in jedem Augenblick mit Gehalten vorliegen, die zumindest ausreichen, um den dabei mit dem Stickstoff eingeleiteten Sauerstoffzu entfernen, und daß der in dem stromabseitigen Kühlabschnitt mit einem gegenüber dem Durchfluß des in dem stromaufseitigen Abschnitt hoher Temperatur eingeleiteten Stickstoffs geringeren Durchfluß eingelassene Stickstoff ein solcher ist, der vor dem Einleiten mit einem Sauerstoffgehalt von praktisch Null gewonnen wurde.

2. Verfahren zur thermischen Behandlung von Metallen nach Anspruch 1, dadurch gekennzeichnet, daß der Restsauerstoffgehalt des Stickstoffs zur Bildung der Atmosphäre des stromaufseitigen Abschnitts hoher Temperatur größer als 0,5 % ist.

3. Verfahren zur thermischen Behandlung von Metallen nach Anspruch 1 oder 2, dadurch gekennzeichnet, daß der in dem stromabseitigen Kühlabschnitt eingeleitete Stickstoffmittels Luftzerlegung durch kryogene Destillation gewonnen wird.

4. Verfahren zur thermischen Behandlung von Metallen nach Anspruch 1 oder 2, dadurch gekennzeichnet, daß der in den stromabseitigen Kühlabschnitt eingeleitete Stickstoff mittels Luftzerlegung durch Permeation oder Adsorption gewonnen wird, welche zu Rohstickstoff mit einem Sauerstoffrestgehalt führt, der mittels katalytischer Reaktion durch Hinzugeben von Wasserstoff in einer Menge entfernt wird, die zumindest ausreicht, um die Entfernung des Restsauerstoffs zu sichern.

5. Verfahren zur thermischen Behandlung von Metallen nach einem der Ansprüche 1 bis 4, dadurch gekennzeichnet, daß der in den stromabseitigen Kühlabschnitt der Behandlungszone eingeleitete Stickstoffdurchfluß zwischen 2 % und 25 % des gesamten Gasdurchflusses ist, der in die Behandlungszone eingeleitet wird.

6. Anwendung des Verfahrens zur thermischen Behandlung von Metallen nach einem der Ansprüche 1 bis 5 beim Glühen von Metallteilen.

7. Anwendung des Verfahrens zur thermischen Behandlung von Metallen nach Anspruch 6 beim Glühen von Stahlteilen, wobei in den stromaufseitigen Abschnitt der Behandlungszone, der eine hohe Temperatur hat, Stickstoff mit einem Sauerstoffrestgehalt und Methanol eingeleitet wird, woraus durch Kracken Wasserstoff und Kohlenmonoxid erzeugt wird, wobei der gesamte Vorgang so abläuft, daß die Atmosphäre für die Glühbehandlung Verhältnisse der Gehalte H₂/H₂O und der Gehalte CO/CO₂ hat, welche die reduzierende Eigenschaft der Behandlungsatmosphäre sichern.

8. Anwendung des Verfahrens zur thermischen Behandlung von Metallen nach Anspruch 6 beim Entkohlungsglühen magnetischer Teile, wobei in den stromaufseitigen Abschnitt der Behandlungszone, der eine hohe Temperatur hat, Stickstoff mit einem Sauerstoffrestgehalt eingeleitet wird, woraus durch Reaktion mit den reduzierenden Stoffen Wasserdampf und Kohlendioxid mit Gehalten geliefert wird, die ausreichen, um die Entkohlung zu sichern, wobei die Verhältnisse der Gehalte H₂/H₂O und der Gehalte CO/CO₂ ausreichend bleiben, um jegliche Oxidation des Metalls in dem stromaufseitigen Abschnitt hoher Temperatur zu verhindern.

9. Anwendung des Verfahrens zur thermischen Behandlung von Metallen nach Anspruch 6 beim Glühen von Kupfer- oder Bronzeteilen bei einer Temperatur zwischen 350 °C und 700 °C, wobei Stickstoff mit einem Sauerstoff- und Wasserstoffrestgehalt in den Abschnitt hoher Temperatur der Behandlungszone eingeleitet wird.
